# EUROPÄISCHE PATENTSCHRIFT

(11) **EP 0 077 926 B1**
(45) Veröffentlichungstag und Bekanntmachung des Hinweises auf die Patenterteilung: **04.12.1985**
(21) Anmeldenummer: 82108892.9
(22) Anmeldetag: 25.09.1982
(51) Int. Cl.: C23C 8/50

(54) **Verfahren zum Unterdrücken on Oberflächenbelägen beim Salzbadnitrieren von Bauteilen**
Process to suppress surface deposits during salt bath nitriding of structural parts
Procédé à supprimer des couches sur la surface de pièces finales pendant la nitruration dans un bain de sel

(30) Priorität: 24.10.1981 DE 3142318
(43) Veröffentlichungstag der Anmeldung: 04.05.1983
(73) Patentinhaber: Degussa Aktiengesellschaft, 60311 Frankfurt (DE)
(72) Erfinder: Müller, Johannes, Dr., D-6000 Frankfurt am Main (DE); Kunst, Helmut, Dr., D-6458 Rodenbach I (DE); Scondo, Christian, D-6454 Grossauheim (DE)

## Beschreibung

Die Erfindung betrifft ein Verfahren zur Unterdrückung von schädlichen Oberflächenbelägen beim Salzbad nitrieren auf Bauteilen aus Stahl und Eisen.

Das Salzbadnitrieren wird heute weltweit angewandt, um die Verschleißeigenschaft und die Dauerfestigkeit von Bauteilen aus Stahl und Eisen zu verbessern. Auch zur Verbesserung der Korrosionsbeständigkeit von Bauteiloberflächen aus Stahl und Eisen findet das Salzbadverfahren mehr und mehr Anwendungen, wobei die Entwicklung eines speziellen Salzbades zum Abkühlen derTeile nach dem Nitrieren (DE-A-2 934 113) dazu geführt hat, daß die der Nitrierverbindungsschicht eigenen Korrosionseigenschaften noch deutlich verbessert werden können. Damit gewinnt das Verfahren der Salzbadnitrierung große Bedeutung auch für Anwendungsgebiete, wo ansonsten die Verwendung des selten und teuren Chroms erforderlich ist.

Ursprünglich wurden zum Zwecke des Salzbadnitrierens Bäder verwendet, die hohe Anteile an Cyanid enthielten. Das zum Nitrieren notwendige Cyanat wurde durch Belüftung erzeugt, außerdem wurden diese Bäder in Titantiegeln betrieben.

Die steigenden Anforderungen an möglichst niedrige Umweltbelastung haben dazu geführt, daß die hochcyanidhaltigen Salzbäder durch praktisch cyanidfreie Bäder ersetzt worden sind, bei denen zudem das Regenerieren der Bäder mit Hilfe eines organischen Stoffes erfolgt, womit die Bildung von giftigen Altsalzen vermieden werden kann (DE-A-2 310 815).

Da Cyanide in Nitrierbädern bei Temperaturen zwischen 550° C und 650° C stark reduzierend wirken, Cyanate andererseits eher dazu tendieren, Sauerstoff abzugeben, zeigen die nur wenig Cyanid enthaltenden Nitrierbäder die Tendenz, gelegentlich die Nitrierverbindungsschicht derart stark zu oxidieren, daß auch nach dem Abkühlen und Waschen der Bauteile auf der Oberfläche ein schwer zu entfernender, staubförmiger Belag zurückbleibt. Oft sind solche Beläge für die Weiterverwendung des nitrierten Bauteiles nicht akteptabel, da sie z. B. bei Hydraulikaggregaten in den Ölstrom gelangen und an empfindlichen Stellen, z. B. an Lagern, zu abrasivem Verschleiß führen können. Um derartige Effekte zu vermeiden, ist oft ein zeitaufwendiges Reinigen der Teile notwendig.

Außerdem kann es zur Bildung von rostroten Oberflächenbelägen kommen, wenn Bauteile, die in einem derartigen Nitrierbad behandelt wurden, in ein Abkühlbad übergeführt werden.

Ein Nitrierbad, das sich in einem für die Oberflächenqualität der nitrierten Bauteile schädlichen, oxidierenden Zustand befindet, ist u. a., dadurch charakterisiert, daß eine Stahlfolie aus einem Stahl mit 0,05% Kohlenstoff nach einer Behandlungsdauer von 90 Minuten einen Gewichtsverlust in der Größenordnung von bis zu einigen 100 mg/dm² zeigt, die Behandlung der gleichen Stahlfolie unter Bedingungen, die die Bildung von Belägen verhindert, zu einer Gewichtszunahme bis zu ca. 70 mg/dm² führt. Es ist bisher jedoch nicht möglich vorauszubestimmen, wann ein Bad gute und wann es nicht akzeptable Ergebnisse im Hinblick auf Oberflächensauberkeit hervorruft.

Solche Salzbäder mußten bisher auf umständlicher und kostenintensiver Weise durch Hochheizen und Entschlammen soweit regeneriert werden, daß sie wieder gute Ergebnisse in bezug auf die Oberflächensauberkeit der nitrierten Bauteile aufwiesen. Diese günstigen Eigenschaften zeigten die so regenerierten Salzbäder jedoch nur relativ kurze Zeit und mußten dann entweder erneut regeneriert oder neu angesetzt werden.

Die CH-A-359 339 beschreibt Salzbäder, mit denen sich die Verschleißfestigkeit der Oberfläche verbessern läßt. Diese Bäder enthalten 20 bis 30% Alkalicyanid, 15 bis 50% Alkalicyanat, Alkalichloride, Alkalicarbonate und 0,1 bis 5% Selen oder Tellur. Selen und Tellur dringen dabei in die Oberflächenschicht ein und bewirken eine hohe Widerstandsfähigkeit gegen Verschleiß. Die Bildung von schädlichen Oberflächenschichten können diese Bäder aber nicht verhindern.

Es war daher Aufgabe der vorliegenden Erfindung, ein Verfahren zur Unterdrückung von schädlichen Oberflächenschichten beim Salzbadnitrieren von Bauteilen aus Stahl und Eisen zu schaffen.

Diese Aufgabe wurde erfindungsgemäß dadurch gelöst, daß zum Nitrieren ein Salzbad aus 0,01 bis 3% Cyanid in Form von Alkalicyanid, 25-45% Cyanat in Form von Alkalicyanat, 0,5 bis 100 ppm Selen in Form von Selenverbindungen und/oder elementarem Selen, Rest Alkalicarbonat, verwendet wird.

Das Selen bzw. die Selenverbindungen können dabei dem flüssigen Salzbad direkt zugesetzt werden, oder man verwendet beim Einschmelzen des Bades Salze, denen bereits während ihrer Herstellung entsprechende Mengen Selen beigegeben wurden.

Vorzugsweise liegt die Badtemperatur zwischen 550 und 650° C.

Außerdem verwendet man vorteilhafterweise einen Salzbadtiegel, der möglichst eisenfrei ist. Bewährt haben sich dabei Tiegel aus Titan oder aus nahezu eisenfreien Chrom-Nickel-Legierungen, die allerdings auch bis zu 10 Gew.-% Eisen enthalten können.

Die erfindungsgemäßen Gehalte an Selen oder Selenverbindungen verhindern in den Nitriersalzbädern nachhaltig die Bildung von Belägen auf der Oberfläche der nitrierten Bauteile.

Folgende Beispiele sollen das erfindungsgemäße Verfahren näher erläutern:

### Beispiel 1

Ein umweltfreundliches, cyanidarmes Nitrierbad wird in einem elektrisch beheizten Ofen in einem Titantiegel mit den Abmessungen 35/ 70 cm betrieben. Das Bad hatte folgende Zusammensetzung: 38% CNO-, 0,5% CN-, etwa 15% Carbonat, Rest Natrium und Kalium.

Eine Stahlfolie mit einem Kohlenstoffgehalt von 0,05%, 90 Minuten in diesem Bad behandelt und in Wasser abgekühlt, zeigte einen Gewichtsverlust von 185 mg/dm^{2.} Zu gleicher Zeit behandelte Bauteile aus Stahl wiesen an der Oberfläche einen schwarzen abwischbaren Belag auf.

Dem Bad wurden dann mit Hilfe eines Löffels ca. 1,44 g SeOz zugesetzt (d. H. bei 85 kg Salzinhalt entsprechend 12 ppm).

Eine nach dem Selenzusatz wie oben durchgeführte Probe ergab bei der Folie eine Gewichtszunahme um 51 mg/dm^{2.} Gleichzeitig mitbehandelte Bauteile aus Stahl hatten eine hellgraue, völlig belagfreie Oberfläche. Die günstige Wirkung dieses Selenzusatzes hält für viele Wochen an.

### Beispiel 2

Einem Nitriersalzbad gemäß Beispiel 1, welches sich in einem Zustand befindet, der durch einen Gewichtsverlust der Stahlfolie gekennzeichnet ist, werden 1,86 g Natriumselenit zugesetzt. Die daraufhin behandelten Folien zeigen eine Gewichtszunahme, die behandelten Bauteile weisen ebenfalls eine saubere Oberfläche auf.

### Beispiel 3

Einer Produktionscharge von 1 t des obengenannten Salzes werden 14,4 g Selendioxid zugesetzt. Bei der Verwendung eines solchen Salzes im praktischen Betrieb kommt es in keinem Falle mehr zum Auftreten von Badzuständen, die durch Gewichtsverluste an einer Stahlfolie gekennzeichnet sind.

## Patentansprüche

1. Verfahren zur Unterdrückung von schädlichen Oberflächenbelägen beim Salzbadnitrieren auf Bauteilen aus Eisen und Stahl, dadurch gekennzeichnet, daß zum Nitrieren ein Salzbad aus 0,01-3% Cyanid in Form von Alkalicyanid 25-45% Cyanat in Form von Alkalicyanat, 0,5 bis 100 ppm Selen in Form von Selenverbindungen und/oder als elementares Selen, Rest Alkalicarbonat, verwendet wird.

2. Verfahren nach Anspruch 1, dadurch gekennzeichnet, daß die Temperatur des Bades zwischen 550 und 650°C liegt.

3. Verfahren nach Anspruch 1 und 2, dadurch gekennzeichnet, daß das Bad in einem Tiegel aus Titan oder aus einer nahezu eisenfreien Chrom-Nickellegierung betrieben wird.

## Claims

1. A process for suppressing harmful surface coating during salt bath nitriding of building parts consisting of iron and steel, characterised in that a salt bath is used for nitriding which consists of from 0.01 to 3% of cynanide in the form of alkali metal cyanide, from 25 to 45% cyanate in the form of alkali metal cyanate, from 0.5 to 100 ppm selenium in the form of selenium compounds and/or elementary selenium and the remainder alkali metal carbonate.

2. A process according to claim 1, characterised in that the temperature of the bath is from 550 to 650° C.

3. A process according to claims 1 and 2, characterised in that the bath is operated in a crucible of titanium or an almost iron-free chronium- nickel alloy.

## Revendications

1. Procédé pour supprimer les dépôts superficiels nuisibles au cours de la nitruration en bain de sels de pièces de construction en fer et acier, caractérisé en ce que l'on utilise, pour la nitruration, un bain constitué de 0,01 à 3% de cyanure sous la forme de cyanure alcalin, 25 à 45% de cyanate sous la forme de cyanate alcalin, 0,5 à 100 ppm de sélénium sous la forme de composé du sélénium et/ou de sélénium élémentaire, le reste étant un carbonate alcalin.

2. Procédé suivant la revendication 1, caractérisé en ce que la température du bain se situe entre 550 et 650° C.

3. Procédé suivant les revendications 1 et 2, caractérisé en ce que le bain fonctionne dans un creuset en titane ou en alliage nickel-chrome à peu près exempt de fer.
